# EUROPÄISCHE PATENTSCHRIFT

(11) **EP 2 695 870 B1**
(45) Veröffentlichungstag und Bekanntmachung des Hinweises auf die Patenterteilung: **29.09.2021**
(21) Anmeldenummer: 13003891.2
(22) Anmeldetag: 05.08.2013
(51) Int. Cl.: C06B 23/00, C06B 27/00, C06C 15/00

(54) **Pyrotechnische Wirkmasse mit einem Abbrandbeschleunigungsmittel**
Active pyrotechnic materials containing a combustion accelerating agent
Masse active pyrotechnique avec agent accélérateur de combustion

(30) Priorität: 09.08.2012 DE 102012015757
(43) Veröffentlichungstag der Anmeldung: 12.02.2014
(73) Patentinhaber: Diehl Defence GmbH & Co. KG, 88662 ÜBERLINGEN (DE)
(72) Erfinder: Hahma, Arno, 91239 Henfenfeld (DE)
(74) Vertreter: Diehl Patentabteilung

(56) Entgegenhaltungen:
- EP-A2- 2 463 259
- DE-A1- 4 244 682
- DE-A1- 19 516 818
- DE-A1-102010 053 783
- DE-A1-102010 053 812
- DE-B- 1 242 490
- DE-C1- 4 337 071
- DE-C1- 4 401 214
- US-A- 3 058 858
- US-A1- 2003 150 535

## Beschreibung

Die Erfindung betrifft eine pyrotechnische Wirkmasse gemäß Anspruch 1, umfassend einen Brennstoff, ein Oxidationsmittel für den Brennstoff, ein Abbrandbeschleunigungsmittel und optional ein Bindemittel. Im Stand der Technik ist Ferrocen als Katalysator in Raketentreibmitteln bekannt. Ferrocen beschleunigt den Abbrand der Raketentreibmittel jedoch nur um maximal etwa 20%. Aus der DE 10 2010 053783 A1 und aus der EP 2 463 259 A2 sind Hochleistungswirkmassen für pyrotechnische Infrarotscheinziele bekannt. Die dort beschriebenen Hochleistungswirkmassen umfassen jeweils zwei verschiedene Brennstoffe. Aus der DE 43 37 071 C1 ist ein kontinuierlich abbrennender pyrotechnischer Nebelsatz bekannt, bei dem Verbindungen von Graphit als zusätzliche Satzkomponenten dienen. Aus der DE 42 44 682 A1 ist eine hochintensive pyrotechnische Infrarot-Täuschungsfackel mit einem Bereich kompakt blasenfrei gepresster separater Stücke einer pyrotechnischen Zusammensetzung bekannt. Aus der DE 195 16 818 A1 ist eine Gasentwickler-Zusammensetzung bekannt, welche als Hauptkomponenten Hydrazodicarbonamid als oxidierbare Substanz und ein Sauerstoffsäure-Salz als Oxidationsmittel enthält.

Kinematische pyrotechnische Scheinziele sind üblicherweise so aufgebaut, dass der Abbrand der Wirkmasse im Inneren der Wirkmasse erfolgt. Dazu ist üblicherweise in der Mitte der Wirkmasse ein Brennkanal angeordnet. Durch den Brennkanal wird die in einem bestimmten Volumen bereitstellbare Wirkmassenmenge reduziert. Vorteilhafter für ein kinematisches pyrotechnisches Scheinziel ist ein Aufbau, bei dem die Wirkmasse von einer Stirnseite her abbrennt, weil ein solcher Aufbau einfacher ist und durch ein Entfallen des Brennkanals pro Volumeneinheit mehr Wirkmasse untergebracht werden kann. Ein solcher sogenannter Stirnbrenner funktioniert zuverlässiger und lässt sich leichter und schneller anzünden als eine als Innenbrenner ausgelegte Wirkmasse. Bisher gibt es jedoch keine Wirkmasse, die schnell genug abbrennt um bei einem solchen Aufbau als Scheinziel zu funktionieren.

Ein Scheinziel ist üblicherweise circa 150 mm lang und soll maximal 5 Sekunden brennen. Bei einer Auslegung des Scheinziels als Stirnbrenner müsste daher die Abbrandrate mindestens 30 mm/s sein, um die gewünschte Abbrandzeit einzuhalten. Herkömmliche Wirkmassen für Scheinziele brennen jedoch maximal mit einer Geschwindigkeit von 12 mm/s. Zur Beschleunigung des Abbrands können sogenannte Abbrandkatalysatoren eingesetzt werden. Der bekannte Abbrandkatalysator Ferrocen beschleunigt jedoch den Abbrand lediglich um etwa 20%. Aufgabe der vorliegenden Erfindung ist es daher, eine pyrotechnische Wirkmasse mit einem Abbrandbeschleunigungsmittel bereitzustellen, welches einen schnelleren Abbrand der Wirkmasse ermöglicht als das bekannte Ferrocen.

Die Aufgabe wird durch die Merkmale des Anspruchs 1 gelöst. Zweckmäßige Ausgestaltungen ergeben sich aus den Merkmalen der Ansprüche 2 bis 13.

Erfindungsgemäß ist eine pyrotechnische Wirkmasse gemäß Anspruch 1, umfassend einen Brennstoff, ein Oxidationsmittel für den Brennstoff, ein Abbrandbeschleunigungsmittel und optional ein Bindemittel vorgesehen. Ein Bindemittel kann entfallen, wenn eine andere Komponente der Wirkmasse eine bindende Eigenschaft aufweist. Das Abbrandbeschleunigungsmittel liegt dabei in Form von Partikeln vor, die in der Wirkmasse verteilt sind, wobei das Abbrandbeschleuniguhgsmittel ein durch Zufuhr von Wärme mindestens um einen Faktor 2 expandierbarer Feststoff ist. Durch das Expandieren des Feststoffs wird nicht die chemische Reaktion der Wirkmasse bei deren Abbrand, sondern die Struktur der Wirkmasse bei deren Abbrand rein physikalisch geändert. Durch das Expandieren des Feststoffs unter Wärmezufuhr wird die Wirkmasse an der brennenden Oberfläche zerkrümelt, so dass die brennende Fläche vergrößert wird. Je größer die brennende Fläche ist, desto höher ist der Massendurchsatz der brennenden Wirkmasse. Durch das Abbrandbeschleunigungsmittel können erheblich höhere Abbrandraten erreicht werden als mit bekannten chemischen Abbrandkatalysatoren. Chemische Modifikationen der Wirkmasse sind zum Einbringen des rein physikalisch wirkenden Abbrandbeschleunigungsmittels nicht erforderlich. Das Abbrandbeschleunigungsmittel kann dadurch mit allen bekannten Wirkmassen kombiniert werden. Bei der erfindungsgemäßen Wirkmasse kann es sich um eine Wirkmasse für ein Scheinziel oder einen Treibstoff handeln.

Das Abbrandbeschleunigungsmittel kann auch mit chemischen oder beliebigen anderen Katalysatoren kombiniert eingesetzt werden. Dadurch können noch höhere Abbrandraten erreicht werden. Ein weiterer Vorteil der erfindungsgemäßen Wirkmasse besteht darin, dass das darin enthaltene Abbrandbeschleunigungsmittel mit üblichen Brennstoffen, Oxidationsmitteln und Bindemitteln bei den üblichen Lagerungstemperaturen nicht reagiert und somit die Lagerfähigkeit der Wirkmasse nicht beeinträchtigt. Schwarzkörperscheinziele können mit der erfindungsgemäßen Wirkmasse als Stirnbrenner ausgelegt werden. Damit kann das gesamte zur Verfügung stehende Volumen eines Scheinziels ausgenutzt werden, weil keine Ausnehmung in der Wirkmasse für den Abbrand der Wirkmasse als Innenbrenner und zur Anzündung erforderlich sind. Eine bei bisherigen Scheinzielwirkmassen erforderliche Anfeuerungspaste ist bei der erfindungsgemäßen Wirkmasse nicht erforderlich. Dadurch wird die Sicherheit eines mit der erfindungsgemäßen Wirkmasse ausgestatteten Scheinziels erhöht und die Fertigung eines die Wirkmasse enthaltenden Scheinziels vereinfacht. Weiterhin ist ein bei bisherigen Scheinzielwirkmassen üblicher Anfeuerungsverzug erheblich verkürzt, weil nur eine kleine Fläche angezündet werden muss. Darüber hinaus sind expandierbare Feststoffe im Allgemeinen preisgünstig und leicht gewerblich erhältlich.

Bei einer Ausgestaltung der erfindungsgemäßen Wirkmasse sind die Partikel in der Wirkmasse gleichmäßig verteilt: Dadurch wird ein gleichmäßiger und vorhersehbarer schneller Abbrand erreicht.

Die Partikel können eine mittlere Korngröße im Bereich von 0,01 mm bis 6 mm, insbesondere 0,1 mm bis 5 mm, aufweisen. Bei dem Abbrandbeschleunigungsmittel kann es sich um einen durch Zufuhr von Wärme mindestens um einen Faktor 5, 10, 20, 50, 100, 200 oder 500 expandierbaren Feststoff handeln. In der Wirkmasse kann das Abbrandbeschleunigungsmittel mit einem Anteil von 0,1 bis 10 Gew.-%, insbesondere 1 bis 5 Gew.-%, enthalten sein.

Bei dem Abbrandbeschleunigungsmittel handelt es sich erfindungsgemäß um einen Blähgrafit oder ein Natriumsilikat. Noch nicht expandierter Blähgrafit hat neben seiner expandierenden Wirkung, insbesondere wenn es sich dabei um grobkörnigen Blähgrafit handelt, eine wärmeleitende Wirkung. Er kann Wärme aus der Flamme in die noch unverbrannte Wirkmasse leiten und dadurch den Abbrand weiter beschleunigen. Eine weitere Wirkung des Blähgrafits besteht darin, dass expandierter Blähgrafit eine wärmeisolierende Schicht an der Oberfläche der Wirkmasse bildet. Diese Schicht hält die Hitze an der Oberfläche zurück und glüht gleichzeitig in einer oberhalb der Oberfläche brennenden Flamme. Beide Effekte und die Wärmeleitung des noch nicht expandierten Blähgrafits führen Hitze aus der Flamme auf die Oberfläche der Wirkmasse zurück. Dadurch wird der Abbrand der Wirkmasse weiter beschleunigt.

Die Wirkmasse enthält erfindungsgemäß einen wärmeleitenden Zusatzstoff. Sie kann auch einen porösen Zusatzstoff enthalten. Wärmeleitende Zusatzstoffe beschleunigen die Verbrennung, indem sie Wärme aus der Flamme in die Wirkmasse leiten. Der Zusatzstoff umfasst erfindungsgemäß Kohlefasern. Vorzugsweise sind die Kohlefasern gebündelt. Vorzugsweise umfasst der Zusatzstoff Holzkohle und/oder Aktivkohle. Kohlefasern leiten jeweils mit ihrem ersten Ende Wärme in die Wirkmasse während sich deren zweites Ende in der Flamme befindet. Gleichzeitig entsteht im Bereich der ersten Enden der Kohlefasern in der Wirkmasse jeweils eine Pore, da die die jeweilige Kohlefaser umgebende Wirkmasse durch die eingeleitete Wärme vergast wird. Die in der Wirkmasse gebildeten Poren vergrößern deren Oberfläche und beschleunigen dadurch deren Abbrand. Bei gebündelten Kohlefasern sind durch die Bündelung porenartige Hohlräume vorhanden, da die Fasern jeweils einen runden Querschnitt aufweisen und dadurch nicht vollständig bündig aneinanderliegen können. Die Porosität des Zusatzstoffs bewirkt eine weitere Beschleunigung des Abbrands.

Der Abbrand der erfindungsgemäßen Wirkmasse kann durch die folgenden 4 Effekte beschleunigt werden:
1. Mechanische Zerkleinerung der brennenden Oberfläche,
2. Wärmeisolierung der Oberfläche und somit höhere Oberflächentemperatur an der abbrennenden Wirkmasse,
3. stärkere Rückstrahlung auf die Oberfläche der Wirkmasse von glühendem Abbrandbeschleunigungsmittel und
4. Wärmeleitung aus der Flamme in die Wirkmasse.

Der Brennstoff kann ein Metall, ein Halbmetall oder eine Mischung oder Legierung aus Metallen und/oder Halbmetallen oder eine Mischung oder Legierung aus mindestens einem Metall und mindestens einem Halbmetall umfassen. Der Brennstoff kann Aluminium, Magnesium, Titan, Zirkonium, Hafnium, Calcium, Lithium, Niob, Wolfram, Mangan, Eisen, Nickel, Kobalt, Zink, Zinn, Blei, Bismut, Tantal, Molybdän, Vanadium, Bor, Silizium, eine Legierung oder Mischung aus mindestens zwei dieser Metalle oder Halbmetalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung, oder eine Lithium-Silizium-Legierung oder -Mischung umfassen.

Titan, Zirkonium, Hafnium, Niob, Tantal, Molybdän und Vanadium können mit den Kohlestoffpartikeln oder daraus entstehenden Rußpartikeln Carbide bilden. Der Kohlenstoff dient dabei als Oxidationsmittel oder weiteres Oxidationsmittel für die genannten Metalle. Die resultierenden Carbide liegen bei den beim Abbrand der Wirkmasse entstehenden Temperaturen als Feststoffe vor und emittieren als Carbidpartikel Strahlung.

Bei dem Bindemittel kann es sich um ein Fluorelastomer, insbesondere ein Fluorkautschuk, wie beispielsweise Viton® der Firma "DuPont Performance Elastomers", handeln. Das Oxidationsmittel kann ein halogenhaltiges Polymer, insbesondere Polytetrafluorethylen (PTFE) oder Polychloropren, sein. Weiterhin kann die Wirkmasse zur Beschleunigung des Abbrands einen Abbrandkatalysator, insbesondere Ferrocen, Eisenacetonylacetat oder Kupferphtalocyanin, enthalten.

Nachfolgend wird die Erfindung anhand von Ausführungsbeispielen näher erläutert.

Die im Folgenden angegebenen Zusammensetzungen der Beispiele 1 bis 10 wurden wie folgt hergestellt:
Die trockenen Komponenten und 5 leitfähige Gummiwürfel wurden in einem 250 ml Mischgebinde für eine Stunde mittels eines Mischers bei 120 Umdrehungen/Minute gemischt. Die resultierende Mischung wurde in eine Edelstahlschüssel entleert, die Gummiwürfel entfernt und als Bindemittel 3M Fluorel FC-2175 Fluorkautschuk als 10%-ige Lösung in Aceton zugegeben. Die Masse wurde zu einem homogenen Teig verrührt und solange gemischt, bis das Aceton soweit verdunstet ist, dass die Masse granulär wurde. Das entstandene Granulat wurde bei 50°C getrocknet.

10 g des Granulats wurden jeweils zu Tabletten gepresst. Das Presswerkzeug hatte dabei einen Innendurchmesser von 16,8 mm. Der Pressdruck betrug 1500 bar. Die Dichten der Tabletten lagen zwischen 85 und 95% der theoretischen maximalen Dichte (TMD). Alle Tabletten wurden auf ihren Zylinderflächen mit Polychloropren (Macroplast) lackiert und mit Polychloropren auf 80 × 80 × 5 mm Stahlplatten geklebt, um deren Abbrand auf eine freie Stirnfläche zu begrenzen. Die Tabletten wurden über Nacht bei Raumtemperatur trocknen gelassen.

Die Beispiele 11 und 12 betreffen gegossene Wirkmassen und wurden wie folgt hergestellt:
Alle Komponenten, insgesamt 50 g, wurden in einer Edelstahlschüssel unter Zusatz von 10 g Dichlormethan zu einem gleichmäßigen Teig verarbeitet und anschließend auf eine PTFE-Folie gestreut und bei 50°C für eine Stunde getrocknet, um das Dichlormethan zu entfernen. Das entstandene Granulat wurde in dem Presswerkzeug mit 16,8 mm Innendurchmesser händisch zusammengedrückt und ausgestoßen. Dadurch wurde ein circa 35 mm langer zylindrischer Körper hergestellt. Dieser Körper wurde 48 Stunden bei 60°C ausgehärtet und anschließend auf seiner Zylinderfläche mit Polychloroprenlack lackiert, um die Anzündung auf dieser Fläche zu hemmen. Dann wurde der Körper auf eine 80 × 80 × 5 mm Stahlplatte geklebt, damit sich der Zylinder während der Abbrandzeitmessung nicht bewegen kann. Die Stahlplatten mit den Tabletten und den zylindrischen Körpern wurden jeweils auf einem Stativ befestigt und auf der jeweiligen Stirnfläche gezündet. Der Abbrand wurde mit einer Videokamera aufgezeichnet. Aus den Aufzeichnungen wurden die Abbrandzeiten ermittelt. Die Abbrandraten wurden anschließend aus der Tabletten- bzw. Zylinderlänge und der Abbrandzeit berechnet.

### Beispiel 1 (nicht erfindungsgemäß):

Standard-MTV(Magnesium-Teflon®-Viton)-Wirkmasse nach dem Stand der Technik:

| Stoff | Typ | Gew.-% | Sonstiges |
|---|---|---|---|
| Magnesium | LNR 61 | 60,0 | |
| Teflonpulver | Dyneon TF 9205 | 35,0 | |
| Viton | 3M Fluorel FC-2175 | 5,0 | TMD = 1881 |

| | | | |
|---|---|---|---|
| Abbrandrate 3,0 mm/s bei normalem Druck. | | | |

### Beispiel 2 (nicht erfindungsgemäß):

Standard-MTV-Wirkmasse mit Grafitpulver:

| Stoff | Typ | Gew.-% | Sonstiges |
|---|---|---|---|
| Magnesium | Ecka Non-ferrum LNR 61 | 60,0 | |
| Teflonpulver | Dyneon TF 9205 | 30,0 | |
| Viton | 3M Fluorel FC-2175 | 5,0 | TMD = 1852 |
| Grafitpulver | Merck 1.04206.2500 | 5,0 | |

| | | | |
|---|---|---|---|
| Abbrandrate 3,0 mm/s bei normalem Druck. Der Grafit hat keinen Einfluss auf die Abbrandrate. | | | |

### Beispiel 3 (nicht erfindungsgemäß):

Standard-MTV-Wirkmasse mit Kupferphtalocyanin als Abbrandkatalysator:

| Stoff | Typ | Gew.-% | Sonstiges |
|---|---|---|---|
| Magnesium | Ecka Non-ferrum LNR 61 | 60,0 | |
| Teflonpulver | Dyneon TF 9205 | 34,0 | |
| Viton | 3M Fluorel FC-2175 | 5,0 | TMD = 1861 |
| Kupferphtalocyanin | BASF Vossenblau | 1,0 | |

| | | | |
|---|---|---|---|
| Abbrandrate 3,2 mm/s bei normalem Druck. | | | |

### Beispiel 4 (nicht erfindungsgemäß):

Standard-MTV-Wirkmasse mit Ferrocen als Abbrandkatalysator:

| Stoff | Typ | Gew.-% | Sonstiges |
|---|---|---|---|
| Magnesium | Ecka Non-ferrum LNR 61 | 60,0 | |
| Teflonpulver | Dyneon TF 9205 | 34,0 | |
| Viton | 3M Fluorel FC-2175 | 5,0 | TMD = 1859 |
| Ferrocen | Arapahoe Chemicals | 1,0 | |

| | | | |
|---|---|---|---|
| Abbrandrate 3,5 mm/s bei normalem Druck. | | | |

### Beispiel 5 (nicht erfindungsgemäß):

MTV-Wirkmasse mit Blähgrafit als Abbrandbeschleunigungsmittel:

| Stoff | Typ | Gew.-% | Sonstiges |
|---|---|---|---|
| Magnesium | Ecka Non-ferrum LNR 61 | 60,0 | |
| Teflonpulver | Dyneon TF 9205 | 30,0 | |
| Viton | 3M Fluorel FC-2175 | 5,0 | TMD = 1852 |
| Blähgrafit | NGS ExEF-80 | 5,0 | |

| | | | |
|---|---|---|---|
| Abbrandrate 8,0 mm/s bei normalem Druck. | | | |

### Beispiel 6 (nicht erfindungsgemäß):

MTV-Wirkmasse mit Blähgrafit als Abbrandbeschleunigungsmittel und Ferrocen als Abbrandkatalysator:

| Stoff | Typ | Gew.-% | Sonstiges |
|---|---|---|---|
| Magnesium | Ecka Non-ferrum LNR 61 | 60,0 | |
| Teflonpulver | Dyneon TF 9205 | 30,0 | |
| Viton | 3M Fluorel FC-2175 | 5,0 | TMD = 1850 |
| Blähgrafit | NGS ExEF-80 | 4,0 | |
| Ferrocen | Arapahoe Chemicals | 1,0 | |

| | | | |
|---|---|---|---|
| Abbrandrate 10,0 mm/s bei normalem Druck. | | | |

### Beispiel 7 (nicht erfindungsgemäß):

Schnell abbrennender Standard-Schwarzköpersatz mit Ferrocen als Abbrandkatalysator:

| Stoff | Typ | Gew.-% | Sonstiges |
|---|---|---|---|
| Magnesium | SFM MGP-325 | 55,0 | |
| Teflon | Fluon G163 | 18,0 | TMD = 1844 |
| Bor | 1 µm | 8,0 | |
| Titan | Chemetall Typ E µm | 6,0 | |
| Ferrocen | Arapahoe Chemicals | 1,0 | |
| Viton | 3M Fluorel FC-2175 | 12,0 | |

| | | | |
|---|---|---|---|
| Abbrandrate 11,0 mm/s bei normalem Druck. | | | |

### Beispiel 8 (nicht erfindungsgemäß):

Schnell abbrennender Schwarzkörpersatz mit Blähgrafit als Abbrandbeschleunigungsmittel und Ferrocen als Abbrandkatalysator:

| Stoff | Typ | Gew.-% | Sonstiges |
|---|---|---|---|
| Magnesium | SFM MGP-325 | 50,0 | |
| Blähgrafit | NGS ExEF-150 | 5,0 | |
| Teflon | Fluon G163 | 18,0 | TMD = 1867 |
| Bor | 1 µm | 8,0 | |
| Titan | Chemetall Typ E | 6,0 | |
| Ferrocen | Arapahoe Chemicals | 1,0 | |
| Viton | 3M Fluorel FC-2175 | 12,0 | |

| | | | |
|---|---|---|---|
| Abbrandrate 24 mm/s bei normalem Druck. | | | |

### Beispiel 9 (nicht erfindungsgemäß):

Schnell abbrennender Schwarzkörpersatz mit Ferrocen als Abbrandkatalysator und Kohlefasern als wärmeleitenden Zusatzstoff:

| Stoff | Typ | Gew.-% | Sonstiges |
|---|---|---|---|
| Magnesium | SFM MGP-325 | 53,0 | |
| Grafitfluorid | Edelgraphit GmbH weiss CF_{1.1} | 22,0 | TMD = 1963 |
| Bor | 1 µm | 4,0 | |
| Titan | Svenska kemi | 7,0 | |
| | 0 - 100 µm | | |
| Kohlefaserschnitzel | Furthfil 150 3 mm | 8,0 | |
| Ferrocen | Arapahoe Chemicals | 1,0 | |
| Viton | 3M Fluorel FC-2175 | 5,0 | |

| | | | |
|---|---|---|---|
| Abbrandrate 16,0 mm/s bei normalem Druck. | | | |

### Beispiel 10:

Erfindungsgemäßer schnell abbrennender Schwarzkörpersatz mit Blähgrafit als Abbrandbeschleunigungsmittel, Kohlefasern als wärmeleitenden Zusatzstoff und Ferrocen als Abbrandkatalysator:

| Stoff | Typ | Gew.-% | Sonstiges |
|---|---|---|---|
| Magnesium | SFM MGP-325 | 48,0 | |
| Blähgrafit | NGS ExEF-80 | 5,0 | |
| Grafitfluorid | Edelgraphit GmbH weiss CF_{1.1} | 22,0 | TMD = 1970 |
| Bor | 1 µm | 4,0 | |
| Titan | Svenska kemi | 7,9 | |
| | 0 - 100 µm | | |
| Kohlefaserschnitzel | Furthfil 150 3 mm | 8,0 | |
| Ferrocen | Arapahoe Chemicals | 1,0 | |
| Viton | 3M Fluorel FC-2175 | 5,0 | |

| | | | |
|---|---|---|---|
| Abbrandrate 100 mm/s bei normalem Druck. | | | |

### Beispiel 11 (nicht erfindungsgemäß):

Herkömmliches Raketentreibmittel mit Eisenacetonylacetat als Abbrandkatalysator:

| Stoff | Typ | Gew.-% | Sonstiges |
|---|---|---|---|
| Ammoniumperchlorat | 100 µm | 85,50 | |
| HTPB | R45HT-M M = 2800 | 13,47 | |
| IPDI | | 1,01 | TMD = 1678 |
| Eisenacetonylacetat | | 0,02 | |

| | | | |
|---|---|---|---|
| HTPB = Hydroxyl-terminiertes Polybutadien IPDI = Isophorondiisocyanat Abbrandrate 1,6 mm/s bei normalem Druck. | | | |

### Beispiel 12 (nicht erfindungsgemäß):

Raketentreibmittel mit Eisenacetonylacetat als Abbrandkatalysator und Blähgrafit als Abbrandbeschleunigungsmittel:

| Stoff | Typ | Gew.-% | Sonstiges |
|---|---|---|---|
| Ammoniumperchlorat | 100 µm | 84,50 | |
| HTPB | R45HT-M M = 2800 | 11,63 | |
| IPDI | | 0,87 | TMD = 1711 |
| Blähgrafit | NGS Ex 150 SC | 3,0 | |
| Eisenacetonylacetat | | 0,02 | |

| | | | |
|---|---|---|---|
| Abbrandrate 4,5 mm/s bei normalem Druck. | | | |

## Patentansprüche

1. Pyrotechnische Wirkmasse, umfassend einen Brennstoff, ein Oxidationsmittel für den Brennstoff, ein Abbrandbeschleunigungsmittel und optional ein Bindemittel,
wobei das Abbrandbeschleunigungsmittel in Form von Partikeln vorliegt, die in der Wirkmasse verteilt sind, wobei das Abbrandbeschleunigungsmittel ein durch Zufuhr von Wärme mindestens um einen Faktor 2 expandierbarer Feststoff ist, wobei das Abbrandbeschleunigungsmittel ein Blähgrafit oder ein Natriumsilikat ist, wobei ein wärmeleitender Zusatzstoff in der Wirkmasse enthalten ist, wobei der Zusatzstoff Kohlefasern umfasst.

2. Wirkmasse nach Anspruch 1,
wobei die Partikel in der Wirkmasse gleichmäßig verteilt sind.

3. Wirkmasse nach einem der vorhergehenden Ansprüche,
wobei die Partikel eine mittlere Korngröße im Bereich von 0,01 mm bis 6 mm, insbesondere 0,1 mm bis 5 mm, aufweisen.

4. Wirkmasse nach einem der vorhergehenden Ansprüche,
wobei das Abbrandbeschleunigungsmittel ein durch Zufuhr von Wärme mindestens um einen Faktor 5, 10, 20, 50, 100, 200 oder 500 expandierbarer Feststoff ist.

5. Wirkmasse nach einem der vorhergehenden Ansprüche,
wobei das Abbrandbeschleunigungsmittel in der Wirkmasse mit einem Anteil von 0,1 bis 10 Gew.-%, insbesondere 1 bis 5 Gew.-%, enthalten ist.

6. Wirkmasse nach einem der vorhergehenden Ansprüche,
wobei ein poröser Zusatzstoff in der Wirkmasse enthalten ist.

7. Wirkmasse nach Anspruch 6,
wobei der poröse Zusatzstoff Holzkohle und/oder Aktivkohle umfasst.

8. Wirkmasse nach einem der vorhergehenden Ansprüche,
wobei die Kohlefasern gebündelt sind.

9. Wirkmasse nach einem der vorhergehenden Ansprüche,
wobei der Brennstoff ein Metall, ein Halbmetall, oder eine Mischung oder Legierung aus Metallen und/oder Halbmetallen oder eine Mischung oder Legierung aus mindestens einem Metall und mindestens einem Halbmetall umfasst.

10. Wirkmasse nach einem der vorhergehenden Ansprüche,
wobei der Brennstoff Aluminium, Magnesium, Titan, Zirkonium, Hafnium, Calcium, Lithium, Niob, Wolfram, Mangan, Eisen, Nickel, Kobalt, Zink, Zinn, Blei, Bismut, Tantal, Molybdän, Vanadium, Bor, Silizium, eine Legierung oder Mischung aus mindestens zwei dieser Metalle oder Halbmetalle, eine Zirkonium-Nickel-Legierung oder -Mischung, eine Aluminium-Magnesium-Legierung oder -Mischung, eine Lithium-Aluminium-Legierung oder -Mischung, eine Calcium-Aluminium-Legierung oder -Mischung, eine Eisen-Titan-Legierung oder -Mischung, eine Zirkonium-Titan-Legierung oder -Mischung, oder eine Lithium-Silizium-Legierung oder -Mischung umfasst.

11. Wirkmasse nach einem der vorhergehenden Ansprüche,
wobei das Bindemittel ein Fluorelastomer, insbesondere ein Fluorkautschuk, ist.

12. Wirkmasse nach einem der vorhergehenden Ansprüche,
wobei das Oxidationsmittel ein halogenhaltiges Polymer, insbesondere Polytetrafluorethylen (PTFE) oder Polychloropren, ist.

13. Wirkmasse nach einem der vorhergehenden Ansprüche,
wobei darin weiterhin ein Abbrandkatalysator, insbesondere Ferrocen, Eisenacetonylacetat oder Kupferphtalocyanin, enthalten ist.

## Claims

1. Pyrotechnic active composition comprising a fuel, an oxidant for the fuel, a combustion accelerant and optionally a binder,
wherein the combustion accelerant is in the form of particles distributed in the active composition, the combustion accelerant is a solid expandable at least by a factor of 2 by input of heat, the combustion accelerant is an expandable graphite or a sodium silicate, a thermally conducting additive is included in the active composition, and the additive comprises carbon fibres.

2. Active composition according to Claim 1,
wherein the particles are distributed uniformly in the active composition.

3. Active composition according to one of the preceding claims,
wherein the particles have an average grain size in the range from 0.01 mm to 6 mm, in particular 0.1 mm to 5 mm.

4. Active composition according to any of the preceding claims,
wherein the combustion accelerant is a solid expandable at least by a factor of 5, 10, 20, 50, 100, 200 or 500 by input of heat.

5. Active composition according to any of the preceding claims,
wherein the combustion accelerant is included in the active composition with a fraction of 0.1 to 10 wt%, in particular 1 to 5 wt%.

6. Active composition according to any of the preceding claims,
wherein a porous additive is included in the active composition.

7. Active composition according to Claim 6,
wherein the porous additive comprises charcoal and/or activated carbon.

8. Active composition according to any of the preceding claims,
wherein the carbon fibres are bundled.

9. Active composition according to any of the preceding claims,
wherein the fuel comprises a metal, a semimetal, or a mixture or alloy of metals and/or semimetals or a mixture or alloy of at least one metal and at least one semimetal.

10. Active composition according to any of the preceding claims,
wherein the fuel comprises aluminium, magnesium, titanium, zirconium, hafnium, calcium, lithium, niobium, tungsten, manganese, iron, nickel, cobalt, zinc, tin, lead, bismuth, tantalum, molybdenum, vanadium, boron, silicon, an alloy or mixture of at least two of these metals or semimetals, a zirconium-nickel alloy or mixture, an aluminium-magnesium alloy or mixture, a lithium-aluminium alloy or mixture, a calcium-aluminium alloy or mixture, an iron-titanium alloy or mixture, a zirconium-titanium alloy or mixture, or a lithium-silicon alloy or mixture.

11. Active composition according to any of the preceding claims,
wherein the binder is a fluoroelastomer, in particular a fluororubber.

12. Active composition according to any of the preceding claims,
wherein the oxidant is a halogen-containing polymer, in particular polytetrafluoroethylene (PTFE) or polychloroprene.

13. Active composition according to any of the preceding claims,
wherein additionally included therein is a combustion catalyst, in particular ferrocene, iron-acetonylacetate or copper phthalocyanine.

## Revendications

1. Masse active pyrotechnique, comprenant un combustible, un agent oxydant pour le combustible, un agent accélérateur de combustion et éventuellement un liant, l'agent accélérateur de combustion se présentant sous la forme de particules qui sont réparties dans la masse active, l'agent accélérateur de combustion étant un solide expansible au moins d'un facteur de 2 par apport de chaleur, l'agent accélérateur de combustion étant un graphite expansé ou un silicate de sodium, un additif conducteur de chaleur étant contenu dans la masse active, l'additif comprenant des fibres de carbone.

2. Masse active selon la revendication 1, dans laquelle les particules sont réparties uniformément dans la masse active.

3. Masse active selon l'une quelconque des revendications précédentes, dans laquelle les particules présentent une taille de grain moyenne dans la plage allant de 0,01 mm à 6 mm, notamment de 0,1 mm à 5 mm.

4. Masse active selon l'une quelconque des revendications précédentes, dans laquelle l'agent accélérateur de combustion est un solide expansible au moins d'un facteur de 5, 10, 20, 50, 100, 200 ou 500 par apport de chaleur.

5. Masse active selon l'une quelconque des revendications précédentes, dans laquelle l'agent accélérateur de combustion est contenu dans la masse active en une proportion de 0,1 à 10 % en poids, notamment de 1 à 5 % en poids.

6. Masse active selon l'une quelconque des revendications précédentes, dans laquelle un additif poreux est contenu dans la masse active.

7. Masse active selon la revendication 6, dans laquelle l'additif poreux comprend du charbon de bois et/ou du charbon actif.

8. Masse active selon l'une quelconque des revendications précédentes, dans laquelle les fibres de carbone sont regroupées en faisceaux.

9. Masse active selon l'une quelconque des revendications précédentes, dans laquelle le combustible comprend un métal, un semi-métal, ou un mélange ou alliage de métaux et/ou de semi-métaux, ou un mélange ou alliage d'au moins un métal et d'au moins un semi-métal.

10. Masse active selon l'une quelconque des revendications précédentes, dans laquelle le combustible comprend de l'aluminium, du magnésium, du titane, du zirconium, du hafnium, du calcium, du lithium, du niobium, du tungstène, du manganèse, du fer, du nickel, du cobalt, du zinc, de l'étain, du plomb, du bismuth, du tantale, du molybdène, du vanadium, du bore, du silicium, un alliage ou mélange d'au moins deux de ces métaux ou semi-métaux, un alliage ou mélange zirconium-nickel, un alliage ou mélange aluminium-magnésium, un alliage ou mélange lithium-aluminium, un alliage ou mélange calcium-aluminium, un alliage ou mélange fer-titane, un alliage ou mélange zirconium-titane, ou un alliage ou mélange lithium-silicium.

11. Masse active selon l'une quelconque des revendications précédentes, dans laquelle le liant est un élastomère fluoré, notamment un caoutchouc fluoré.

12. Masse active selon l'une quelconque des revendications précédentes, dans laquelle l'agent oxydant est un polymère contenant de l'halogène, notamment le polytétrafluoroéthylène (PTFE) ou le polychloroprène.

13. Masse active selon l'une quelconque des revendications précédentes, dans laquelle un catalyseur de combustion, notamment le ferrocène, l'acétonylacétate de fer ou la phtalocyanine de cuivre, est en outre contenu.
